# EUROPÄISCHE PATENTSCHRIFT

(11) **EP 0 468 177 B1**
(45) Veröffentlichungstag und Bekanntmachung des Hinweises auf die Patenterteilung: **30.03.1994**
(21) Anmeldenummer: 91109390.4
(22) Anmeldetag: 07.06.1991
(51) Int. Cl.: B24D 3/32

(54) **Schleifkörper**
Abrasive wheel
Meule

(30) Priorität: 23.07.1990 AT 1542/90
(43) Veröffentlichungstag der Anmeldung: 29.01.1992
(73) Patentinhaber: Tyrolit Schleifmittelwerke Swarovski KG, 6130 Schwaz (AT)
(72) Erfinder: Wetscher, Klaus, A-6271 Uderns (AT)
(74) Vertreter: Torggler, Paul, Dr.

(56) Entgegenhaltungen:
- EP-A- 0 057 392
- CH-A- 579 967
- US-A- 4 708 891

## Beschreibung

Die Erfindung bezieht sich auf einen Schleifkörper mit einer Matrix aus einem Bindemittel, Schleifkorn und fallweise Füllstoffen.

Aufgabe der Erfindung ist es, einen derartigen Schleifkörper dahingehend zu verbessern, daß er bei im wesentlichen unveränderter Standzeit einen kühleren Schliff ermöglicht.

Insbesondere wenn gehärteter Stahl geschliffen werden muß, ist es wichtig, daß ein Brennen der Schleifscheibe verhindert wird, da sonst Gefügeveränderungen im Werkstück auftreten.

Beispiele für derartige Werkstücke sind Messerklingen, Werkzeuge und Injektionsnadeln.

Eine Möglichkeit zur Bearbeitung von derartigen Werkstücken ist der Einsatz von porösen Schleifkörpern. Allerdings tritt dabei der Nachteil eines erhöhten Verschleißes auf, der durch das häufige Schleifen von Kanten, z. B. beim Schleifen von Messerklingen hervorgerufen wird.

Die erfindungsgemäße Aufgabe wird dadurch gelöst, daß die Matrix, die eine Shore-Härte von zwischen D 35 bis D 95, vorzugsweise D 70 bis D 80 aufweist mit Verfüllungen aus porösen Konglomeraten versehen ist.

Durch die porösen Konglomerate wird das Kühlmittel besser mitgenommen, wodurch der kühlere Schliff erreicht wird. Dennoch wird die Festigkeit der Scheibe nicht herabgesetzt und deren Verschleiß nicht erhöht.

Vorteilhaft sind die Verfüllungen aus elastischem Material. Die elastischen Konglomerate haben sich als schwingungsdämpfend erwiesen, wodurch fallweise die Standzeit des Schleifkörpers verlängert wird, eine bessere Oberfläche erreicht und vor allem das Brennverhalten des Schleifwerkzeuges deutlich verbessert wird.

Ein Ausführungsbeispiel der Erfindung sieht vor, daß die porösen Konglomerate von Polyurethan Konglomeraten gebildet werden.

Der Schleifeffekt des Schleifkörpers kann dadurch verbessert werden, daß den porösen Konglomeraten Schleifkorn mit einer Korngröße von 3 µm (1200 mesh) bis 2000 µm (10 mesh) beigegeben ist.

Der Porenraum der Konglomerate beträgt zwischen 5 bis 90 Vol.%, vorzugsweise ca. 50 Vol.%.

Das den porösen Konglomeraten beigefügte Schleifkorn wird vorteilhaft von Korund oder Siliziumkarbid gebildet.

Den porösen Konglomeraten können weiter noch Füllstoffe, wie z. B. Kreide beigegeben werden.

Die Größe der porösen Konglomerate liegt vorteilhaft zwischen 2 mm und 100 mm (Länge bzw. Durchmesser).

Ein weiteres Ausführungsbeispiel der Erfindung sieht vor, daß die porösen Konglomerate 1 bis 60 Gew. %, vorzugsweise 20 bis 25 Gew. % des Schleifkörpers ausmachen.

Nachfolgend wird ein Ausführungsbeispiel der Erfindung anhand der Figuren der beiliegenden Zeichnung beschrieben.

Die. Fig. 1 zeigt schematisch einen erfindungsgemäßen Schleifkörper und die Fig. 2 zeigt den Ausschnitt der Fig. 1.

Der erfindungsgemäße Schleifkörper besteht aus einer Matrix 1, deren Bindemittel in herkömmlicher Weise von einem Epoxid, einem ungesättigten Polyester, einer mineralischen Bindung, einer Magnesitbindung oder auch von einem hart eingestellten Polyurethan gebildet wird. Die Matrix 1 ist relativ hart und weist im Ausführungsbeispiel eine Shore-Härte von D 75 auf.

In der Matrix 1 befinden sich Schleifkörner 2 und herkömmliche Füllstoffe.

Erfindungsgemäß sind in die Matrix 1 poröse Konglomerate 3 eingebettet.

Nachfolgend folgt die Rezeptur eines Ausführungsbeispieles der Erfindung.

Bei den Prozentangaben handelt es sich, wenn nicht anders angeführt, um Gewichtsprozente.

### Herstellbeispiel für poröse Konglomerate

Zu 24 Gew.Teilen einer Mischung aus Polyolen, tertiärem Amin und Wasser, mit der OH-Zahl 150, werden
- 9: Gew.Teile Isocyanat auf Basis Diphenylmethan (MDI) sowie
- 67: Gew.Teile Schleifkorn, Basis Siliciumkarbid mit der Korngröße 149 µm (100) mesh zugegeben und nach Homogenisierung in Plattenformen vergossen.

Man erhält nach zweitägiger Aushärtung bei Raumtemperatur Polyurethanplatten mit folgenden Kennwerten:
SHA ca. 50-70
Dichte ca. 1.15
Porenraum ca. 40 Vol%

Diese werden zu Stücken mit einem mittleren Durchmesser von ca. 20 mm gebrochen und als poröse Konglomerate eingesetzt.

### I. Herstellbeispiel für verfüllte Schleifkörper

Zu 23 Gew.Teilen eines vorformulierten Epoxydharzes mit dem EP-Wert 0.52 werden
- 9: Gew.Teile eines Polyamins mit der H-aktiv Äquivalentmasse 75
- 50: Gew.Teile Edelkorund weiß, Korngröße 177 µm (80 mesh)
- 8: Gew.Teile Kryolith

sowie 10 Gew.Teile Konglomerate laut vorstehendem Herstellbeispiel zugegeben und homogenisiert.
Anschließend wurde die Schleifmasse in entsprechende Formen vergossen und die Schleifkörper 10 Stunden bei Raumtemperatur ausgehärtet. Nach der Entformung wurden die Schleifkörper mittels herkömmlicher Einrichtungen nachbearbeitet (Rundrichten, Bohrungsdrehen usw.).

Diese Schleifkörper können zum Schleifen von Messerklingen eingesetzt werden.

### II. Herstellbeispiel für verfüllte Schleifkörper

Herstellung analog Beispiel I.,
jedoch werden
- 14 Gew.Teile: Epoxidharz EP-Wert 0.58
- 4 Gew.Teile: eines Polyamins H-aktiv Äquivalent 50
- 60 Gew.Teile: einer Mischung aus Normalkorund und Edelkorund weiß, Korngröße 500 µm (36 mesh)
- 8 Gew.Teile: Kryolith und
- 14 Gew.Teile: Konglomerate 3 - siehe Herstellbeispiel Konglomerate - verwendet.

Schleifkörper nach obiger Rezeptur eignen sich zum Schleifen von Spiralfederenden, Ventilen, Kugellagerringen u.a.

### III. Herstellbeispiel für verfüllte Schleifkörper

- Zu 27: Gew.Teilen einer Mischung eines Polyesters (Basis 0-Phtalsäure, Maleinsäure, 1,2-Propylenglykol 67 % in Styrol) mit 0.1 % Dimethylanilin und 3 % Benzoylperoxid 50 %ig werden 10 Gew.Teile Konglomerat 3 - siehe Herstellbeispiel - zugemischt und vergossen.
63 % Siliziumkarbid 149 µm (100 mesh)
Härtung: 2 Tage bei Raumtemperatur
Schleifkörper obiger Zusammensetzung eignen sich zum Schleifen sehr dünner Teile, wie Gemüsemesser, Tortenschaufeln, Bleche usw.

## Patentansprüche

1. Schleifkörper mit einer Matrix aus einem Bindemittel, Schleifkorn und fallweise Füllstoffen, dadurch gekennzeichnet, daß die Matrix, die eine Shore-Härte von zwischen D 35 bis D 95, vorzugsweise D 70 bis D 80 aufweist mit Verfüllungen aus porösen Konglomeraten (3) versehen ist.

2. Schleifkörper nach Anspruch 1, dadurch gekennzeichnet, daß die porösen Konglomerate (3) aus elastischem Material sind.

3. Schleifkörper nach Anspruch 1 oder 2, dadurch gekennzeichnet, daß die porösen Konglomerate (3) von Polyurethan-Konglomeraten gebildet werden.

4. Schleifkörper nach mindestens einem der Ansprüche 1 bis 3, dadurch gekennzeichnet, daß den porösen Konglomeraten (3) Schleifkorn mit einer Korngröße von 3 µm bis 2000 µm beigegeben ist.

5. Schleifkörper nach Anspruch 1, dadurch gekennzeichnet, daß der Porenraum der porösen Konglomerate (3) zwischen 5 bis 90 % vorzugsweise ca. 50 % des Volumens beträgt.

6. Schleifkörper nach Anspruch 4, dadurch gekennzeichnet, daß das Schleifkorn Korund und/oder Siliziumkarbid und/oder Schmirgel und/oder Granat ist.

7. Schleifkörper nach mindestens einem der Ansprüche 1 bis 6, dadurch gekennzeichnet, daß den porösen Konglomeraten (3) Füllstoffe z. B. Kreide beigegeben sind.

8. Schleifkörper nach mindestens einem der Ansprüche 1 bis 7, dadurch gekennzeichnet, daß die Größe der porösen Konglomerate (3) zwischen 2 mm und 100 mm liegt.

9. Schleifkörper nach mindestens einem der Ansprüche 1 bis 8, dadurch gekennzeichnet, daß die porösen Konglomerate (3) 1 bis 60 Gew. %, vorzugsweise 20 bis 25 Gew. % des Schleifkörpers ausmachen.

## Claims

1. Abrasive element with a matrix composed of a binder, abrasive grain and, in some cases, fillers, characterised in that the matrix, which has a Shore test hardness of between D 35 and D 95, preferably of D 70 to D 80, is provided with fillers of porous conglomerates (3).

2. Abrasive element according to claim 1, characterised in that the porous conglomerates (3) are of elastic material.

3. Abrasive element according to claim 1 or 2, characterised in that the porous conglomerates (3) are formed of polyurethane conglomerates.

4. Abrasive element according to at least one of claims 1 to 3, characterised in that the porous conglomerate (3) has abrasive grain with a grain size of 3µm to 2000µm added to it.

5. Abrasive element according to claim 1, characterised in that the space occupied by the pores of the porous conglomerate (3) is between 5 and 90%, preferably about 50% of the volume.

6. Abrasive element according to claim 4, characterised in that the abrasive grain is corundum, and/or silicon carbide and/or sand and/or garnet.

7. Abrasive element according to at least one of claims 1 to 6, characterised in that the porous conglomerates (3) have fillers, for example chalk, added to them.

8. Abrasive element according to at least one of claims 1 to 7, characterised in that the size of the porous conglomerate (3) is between 2 mm and 100 mm.

9. Abrasive element according to one of claims 1 to 8, characterised in that the porous conglomerate (3) comprises 1 to 60% by weight, preferably 20 to 25% by weight of the abrasive element.

## Revendications

1. Corps abrasif comprenant une matrice fait d'un liant, de grain abrasif et éventuellement de charges, caractérisé en ce que la matrice, qui possède une dureté Shore d'entre D 35 et D 95, de préférence d'entre D 70 et D 80, est munie de charges faites de conglomérats poreux (3).

2. Corps abrasif selon la revendication 1, caractérisé en ce que les conglomérats poreux (3) sont en une matière élastique.

3. Corps abrasif selon la revendications 1 ou 2, caractérié en ce que les conglomérats poreux (3) sont constitués par des conglomérats de polyuréthane.

4. Corps abrasif selon au moins une des revendications 1 à 3, caractérisé en ce qu'aux conglomérats poreux (3), est ajouté du grain abrasif d'une grosseur de grain de 3 µm à 2000 µm.

5. Corps abrasif selon la revendication 1, caractérisé en ce que la porosité des conglomérats poreux (3) est d'entre 5 et 90 %, de préférence d'environ 50 %, du volume.

6. Corps abrasif selon la revendication 4, caractérisé en ce que le grain abrasif est du corindon et/ou du carbure de silicium et/ou de l'émeri et/ou du grenat.

7. Corps abrasif selon au moins une des revendications 1 à 6, caractérisé en ce que des charges, par exemple de la craie, sont ajoutés aux conglomérats poreux (3).

8. Corps abrasif selon au moins une des revendications 1 à 7, caractérisé en ce que la taille des conglomérats poreux (3) est comprise entre 2 mm et 100 mm.

9. Corps abrasif selon au moins une des revendications 1 à 8, caractérisé en ce que les conglomérats poreux (3) représentent 1 à 60 % en poids, de préférence 20 à 25 % en poids du corps abrasif.
